# DEMANDE DE BREVET EUROPEEN

(11) **EP 0 576 360 A1**
(43) Date de publication de la demande: **29.12.1993**
(21) Numéro de dépôt: 93401619.7
(22) Date de dépôt: 24.06.1993
(51) Int. Cl.: C23C 18/20, C23C 18/18, C25D 5/56, C23C 14/06

(54) **Procédé de cuivrage chimique de substrats et circuits intégrés réaliser à l'aide dudit procédé**

(30) Priorité: 26.06.1992 FR 9207895
(71) Demandeur: FRANCE TELECOM, F-75015 Paris (FR)
(72) Inventeur: Bruni, Marie-Dominique, F-38240 Meylan (FR)
(74) Mandataire: Orès, Bernard

(57) **Abrégé**

Procédé de cuivrage chimique de substrats, notamment pour la micro-électronique, circuits intégrés et réseaux d'interconnexions réalisés à l'aide dudit procédé.

Ce procédé de dépôt chimique autocatalytique de cuivre sur une surface ou substrat à métalliser, par réduction chimique d'un sel de cuivre en présence d'agent réducteur et de complexant, est mis en oeuvre sur un substrat qui comprend une couche catalytique, conductrice et non oxydable d'un composé à base de chrome.

## Description

La présente invention est relative à un procédé de cuivrage chimique de substrats, notamment pour la micro-électronique ainsi qu'aux circuits intégrés et aux réseaux d' interconnexions réalisés à l' aide dudit procédé.

Par dépôt chimique autocatalytique, en l'absence d'électrode, également dénommé dépôt *electroless*, on peut déposer des métaux sur des substrats conducteurs et non conducteurs. Dans le cas des isolants, la surface n'étant pas catalytique, il faut l'activer au préalable chimiquement, pour la rendre apte au dépôt. Lorsque le dépôt est possible, la réaction se poursuit jusqu'à épuisement des espèces contenues dans le bain chimique ; des épaisseurs importantes peuvent ainsi être obtenues.

Depuis 1970, de nombreuses demandes de brevet (références 1 à 11, mentionnées à la fin de la description), décrivant les divers bains chimiques utilisés pour fabriquer des circuits imprimés, par dépôt *electroless,* ont été déposées.

Pour cette application, les solutions le plus largement utilisées sont à base de cuivre et de type alcalin. Elles sont constituées essentiellement de sulfates de cuivre comme source d'ions du métal à déposer, de formaldéhyde comme agent réducteur, d'éthylènediaminetétracide (EDTA) ou de tartrates comme complexants des ions métalliques et d'un régulateur de pH.

Ces milieux chimiques sont stables, mais présentent toutefois l'inconvénient de cuivrer à des vitesses trop lentes. Il est donc nécessaire, pour diminuer les coûts de production, de rajouter des additifs ne modifiant pas la stabilité du bain et les propriétés du métal à déposer, mais augmentant par contre la vitesse de dépôt.

Lorsqu'il est nécessaire d'activer le substrat ou la surface à métalliser, il faut prévoir des étapes de traitement chimique préalables, qui alourdissent la filière de production et sont astreignantes, dans la mesure où il est nécessaire de sensibiliser d'abord la surface à l'aide d'une solution de chlorure d'étain, puis de l'activer à l'aide de chlorure de palladium.

Pour les circuits imprimés, le cuivre est avantageux, car il possède une résistivité de 1,69 µΩ.cm, c'est-à-dire inférieure de 35 %, par rapport à celle de l'aluminium et pose donc moins de problèmes d'électromigration et de passivation que l'aluminium ; de plus, il est facile à souder.

Dans le cas des circuits intégrés, les technologues ont jusqu'ici préféré éviter l'utilisation du cuivre. En effet, lors des traitements en t empérature prévus dans la fabrication des circuits intégrés, on observe la diffusion rapide du cuivre dans le substrat de silicium et dans les couches environnantes. D'autre part, la présence d'oxygène, même à l'état de traces, peut être à l'origine de formation d'oxyde de cuivre (CuO), rendant lesdits circuits intégrés ou puces, inutilisables.

Le problème peut être cependant résolu en ajoutant une barrière métallique de diffusion, qui permet alors les dépôts *electroless* de cuivre dans les circuits intégrés.

Des publications parues à partir de 1978 décrivent les modifications apportées aux procédés de cuivrage des circuits imprimés, pour les appliquer aux circuits intégrés.

Elles mettent, en particulier, en évidence les difficultés rencontrées, dans la mesure où les objectifs des circuits intégrés sont différents de ceux des circuits imprimés. Ainsi :
- les lignes de cuivre des circuits intégrés doivent être 10 à 100 fois moins épaisses (vitesses de dépôt moins élevées) et le grain de cuivre plus fin, puisque les dimensions des circuits intégrés sont nettement inférieures à celles des circuits imprimés ;
- le substrat de départ étant différent, la préparation et l'activation de la surface doivent être modifiées ;
- enfin, les conditions opératoires, comme la température, le pH, sont fixées en tenant compte des traitements et étapes ultérieures.

Il ressort de ces Brevets et Demandes de Brevet, que les difficultés d'intégration des processus de cuivrage chimique de circuits intégrés dans une filière globale de production constituent un inconvénient majeur, qui n'a pas permis, à ce jour, d'envisager leur mise en oeuvre pour ces applications.

Le cuivre obtenu par dépôt *electroless* suscite également un vif intérêt dans le domaine des réseaux d' interconnexions multiniveaux ; en effet, depuis 1985, l'essor des réseaux multicouches d'interconnexions de circuits intégrés a étendu le champ d'application du dépôt *electroless*. Plus les dimensions des circuits sont réduites, plus l'influence des interconnexions sur le temps de propagation des signaux augmente et devient prépondérante. En remplaçant les circuits imprimés par des réseaux multicouches, le routage des signaux peut être simplifié et la distance entre les circuits intégrés est diminuée.

En général, les réseaux multicouches sont réalisés sur des substrats de silicium ou de céramique (AlN, Al₂O₃ ou SiC), sur lesquels sont empilés plusieurs niveaux de diélectrique (polymère ou matériau inorganique tel que SiO₂) et de conducteur ( Cu, Au, Al). Les lignes d'interconnexions sont isolées entre elles, grâce au diélectrique.

Des contacts créés par gravure dans l'isolant permettent de relier les niveaux. Les épaisseurs des différentes couches varient entre 1 µm et quelques µm.

Les méthodes de dépôt métallique employées actuellement pour réaliser les réseaux multicouches d'interconnexions présentent toutefois des inconvénients : le dépôt n'est pas localisé et pour le mettre en forme, il est nécessaire de prévoir d'autres étapes qui sont longues, coûteuses et délicates, comme la gravure.

Le dépôt *electroless* peut être considéré comme une alternative intéressante, notamment les bains de cuivre *electroless*, à base d'EDTA ou de tartrates.

Le cuivre est un métal avantageux pour réaliser les interconnexions, à condition toutefois de prévoir, comme dans le cas des circuits intégrés, une barrière de diffusion métallique :
- qui soit déposable en fines épaisseurs,
- qui soit sans contraintes,
- qui adhère au substrat et permette l'accrochage du Cu,
- qui puisse être mise en forme par plasma, afin de définir des motifs,
- qui soit stable thermiquement et chimiquement,
- qui ne présente pas de problème d'électromigration,
- qui soit conductrice,
- et surtout, qui ne s'oxyde pas, de façon à garantir le dépôt *electroless*, c'est-à-dire qu'elle soit autocatalytique.

Divers types de métaux et composés métalliques ont été testés, Ta, Ta₂N, Si₃N₄, Ni, Pt, Cr, Zr, V, Mo, W, Ti, TiW, TiN, SiON, SiN, mais la plupart sont instables en température et impliquent la sensibilisation et l'activation de la surface, pour permettre effectivement le dépôt *electroless*.

En outre, lorsque le cuivrage est possible, ils conduisent à des dépôts peu adhérents, à grains épais, et qui sont non reproductibles, dès que l'état de surface n'est pas correct (contaminations, oxyde, ...) Ceci est confirmé par les publications de 1991 citées ci-après :
- R. PALMANS et K. MAEX, (IMEC, *Applied Sur**face* Science, 1991, 53, 345) ont étudié le cuivrage à partir de bains à base de tartrates sur l'AlSi, le CoSi₂, le TiSi₂, le Si, le Co, le Ti et le TiW(N). Il apparaît que de telles surfaces, notamment le CoSi₂, le TiSi₂ et le TiW(N) permettent d'obtenir un dépôt de cuivre adhérent, à grain fin, mais nécessitent des étapes de sensibilisation et d'activation. Le seul substrat qui ne nécessite pas d'activation est l'AlSi ; toutefois, la taille des grains de cuivre obtenus est importante. Pour éviter les problèmes de microaspérités en forme de cône tronqué à la surface du substrat, le cuivre doit être déposé selon ces Auteurs, sur du TiW.
- S. SIMON WONG, J.S. CHO, H.K. KANG, C.H.TING (Mat. Res. Soc. Symp. Proc., 1991, 203, 347-356) ont préféré des solutions chimiques à base d'EDTA et des substrats de Ti, TiN (riche en Ti) ou TiN (riche en N), W, Pd et Pd₂Si ; toutefois, lorsque le cuivrage est réalisé directement, le dépôt se fait par îlots (zones) et n'adhère pas ; par contre de bons résultats ont été obtenus avec le Pd et le Pd₂Si, mais le palladium présente l'inconvénient majeur d'être un métal onéreux ; de plus, former du siliciure de palladium est une étape supplémentaire et délicate. Par ailleurs, l'efficacité d'une barrière de palladium contre la diffusion du cuivre reste à démontrer (C.Y. MAK et al., Appl. Phys. Lett., 1991, 59(26), 3449-3451).

La présente invention a, en conséquence, pour but de pourvoir à une méthode simple, peu coûteuse et rapide (vitesse de dépôt de 1 à 2 µm/h) et surtout, sans sensibilisation et activation préalable du substrat, pour réaliser les lignes localisées de cuivre de réseaux d'interconnexions multicouches, la méthode proposée conformément à l'invention éliminant les inconvénients des procédés de l'Art antérieur, exposés dans ce qui précède.

La présente invention a pour objet un procédé de dépôt chimique autocatalytique de cuivre sur une surface ou substrat à métalliser, par réduction chimique d'un sel de cuivre en présence d'agent réducteur et de complexant, caractérisé en ce que ledit substrat à métalliser comprend une couche catalytique, conductrice et non oxydable d'un composé à base de chrome.

Selon un mode de mise en oeuvre avantageux de l'invention, la couche catalytique, conductrice et non oxydable du composé à base de chrome, est constituée par du CrN.

Selon un autre mode de mise en oeuvre avantageux de l'invention, le processus de dépôt chimique autocatalytique de cuivre sur ledit substrat, par réduction chimique d'un sulfate de cuivre, est réalisé en présence d'un agent réducteur constitué par du formaldéhyde, à pH très basique, de l'ordre de 12 à 14, et de préférence de l'ordre de 12,5, la proportion de formaldéhyde mise en oeuvre par rapport au sulfate de cuivre étant de l'ordre de 1:2.

Selon un autre mode de mise en oeuvre avantageux de l'invention, le processus de dépôt chimique autocatalytique de cuivre sur ledit substrat est réalisé en motifs, dans un polymère non catalytique, qui possède les qua lités de diélectrique requises pour un réseau multicouches.

Conformément à l'invention, ledit polymère est choisi parmi les polymères qui présentent :
- d'excellentes propriétés diélectriques et une faible constante diélectrique (ε), pour limiter les effets de capacité parasite,
- un faible facteur de dissipation (tg δ), pour pouvoir fonctionner à hautes fréquences sans risque d'échauffement local,
- une aptitude à la gravure plasma,
- une aptitude à servir de barrière à l'humidité (faible reprise d'eau),
- un bon coefficient d'expansion thermique (CTE), pour ne pas créer de déformation mécanique,
- des qualités d'aplanissement,
- une bonne adhérence avec le substrat et le conducteur,
- une grande stabilité thermique (température de transition vitreuse et de dégradation élevée, perte de poids faible, interfaces...).

De plus, ces polymères doivent être mis en oeuvre aisément (étalement à la tournette ou par pulvérisation) et présenter un coût raisonnable.

Selon une modalité avantageuse de l'invention, le dépôt de cuivre sur le substrat à métalliser est réalisé à des températures de l'ordre de 55°C à 60°C.

La présente invention a également pour objet un procédé de préparation d'un substrat à métalliser, apte à être utilisé directement, c'est-à-dire sans activation préalable, dans un procédé de dépôt chimique autocatalytique de cuivre conforme à l'invention, caractérisé en ce qu'il comprend les étapes suivantes :
(a) pulvérisation cathodique d'une cible de chrome soumise à une polarisation continue, dans une chambre de réaction sous atmosphère contrôlée en azote et à une pression totale comprise entre 0,133 pascals et 0,399 pascals (1-3 mtorrs), avec un plasma constitué d'ions argon ;
(b) obtention de CrN, et
(c) dépôt dudit CrN sur ledit substrat.

En effet, la pulvérisation cathodique de la cible dans les conditions définies ci-dessus, permet l'obtention d'espèces (chrome, CrN) animées d'une énergie cinétique suffisante pour que le dépôt de CrN sur le substrat se fasse de façon homogène.

Selon un mode de mise en oeuvre avantageux de ce procédé, l'atmosphère contrôlée en azote est constituée d'argon et d'azote dans un rapport 1:1.

Selon un autre mode de mise en oeuvre avantageux dudit procédé, le débit d'entrée de l'argon dans la chambre de réaction, est compris entre 2 et 6 cm³/min.

Selon encore un autre mode de mise en oeuvre avantageux dudit procédé, la polarisation est mise en oeuvre avec un courant continu ayant une puissance comprise entre 90 et 150 Watts.

Selon encore un autre mode de mise en oeuvre avantageux dudit procédé, le dérivé à base de chrome est déposé sur un substrat à base de semi-conducteur, de préférence à base de silicium.

Ces conditions particulières de dépôt de chrome ont l'avantage d'éviter l'oxydation du chrome, qui enlèverait à ce dernier, ses propriétés autocatalytiques.

Le choix du CrN comme couche de croissance pour le cuivre constitue donc une caractéristique essentielle de l'invention.

En effet, le chrome est un métal qui s'oxyde facilement et qui, une fois oxydé, n'est plus catalytique. Grâce à l'adjonction d'azote lors de son dépôt par pulvérisation cathodique, ce risque est écarté par la formation de CrN, matériau plus stable que le chrome pur et donc plus sûrement catalytique.

Le substrat obtenu, conformément à l'invention, ne requiert ni activation, ni nettoyage, contrairement aux matériaux utilisés dans l'Art antérieur (isolants et métaux), qui ont tendance à s'oxyder, ce qui impose diverses étapes de nettoyage et d'activation pour garantir l'uniformité du dépôt ultérieur de cuivre et sa reproductibilité.

Enfin, le CrN résiste aux bains fortement basiques et surtout ne risque pas d'être endommagé par des nettoyages ou traitements préalables, puisque l'étape de dépôt *electroless* peut avoir lieu directement.

La présente invention a également pour objet des substrats aptes à être métallisés, caractérisés en ce qu'ils sont constitués d'une couche de semi-conducteur, de préférence du silicium, d'au moins une couche catalytique, conductrice et non oxydable d'un composé à base de chrome et d'un polymère non catalytique, qui possède les qualités de diélectrique requises pour un réseau multicouches, de préférence du type polyphénylquinoxaline (PPQ).

Parmi les polymères qui présentent les qualités de diélectrique requises, il s'est avéré avantageux d'utiliser un polymère thermostable de type polyphénylquinoxaline (PPQ) déjà cyclisé, donc facile à stocker. Le PPQ résiste bien chimiquement. Il peut être employé dans une gamme de pH comprise entre 5 et 13.

De manière plus précise, ses caractéristiques sont :
- sa constante diélectrique est : ε= 2,7,
- son pouvoir de planarisation est de 25%,
- son coefficient d'expansion thermique est de 55 ppm/°C,
- sa température de dégradation est de 550°C,
- sa reprise d'eau ≈ 0,9%.

Un tel substrat permet un dépôt sélectif du cuivre, notamment en gravant le polymère pour l'obtention d'accès directs au composé à base de chrome (CrN, notamment : une couche ou deux couches, lorsque les parois sont également tapissées en composé à base de chrome); les cavités ainsi obtenues sont ensuite remplies de cuivre.

On obtient ainsi aisément et sans réactivation préalable du substrat, des lignes et des trous de contact.

La présente invention a également pour objet des circuits intégrés et des réseaux d'interconnexions propres à relier plusieurs circuits intégrés entre eux, caractérisés en ce qu'ils comprennent un substrat à base de dérivé chromé conforme à l'invention, porteur de lignes de cuivre déposées en mettant en oeuvre le procédé défini plus haut.

Des lignes conductrices d'épaisseur allant jusqu'à 5 µm, uniformes quelle que soit leur largeur (de 3 µm à 50 µm), avec un profil vertical, un grain de taille inférieure à 0,2 µm, adhérant bien sur le substrat et de résistivité comprise entre 2 à 4 µΩ.cm (comparable à celle relevée pour des couches de Cu obtenues par pulvérisation cathodique) sont réalisées grâce à la présente invention. Les qualités des couches de cuivre obtenues dépendent du pH, de la température et de la quantité de HCHO.

Ces lignes de cuivre obtenues (cf. figure 1) sont donc déposées de façon sélective ou localisées dans un polymère qui n'est pas catalytique et qui n'a pas à être éliminé par la suite, puisqu'il possède les qualités de diélectrique requises pour un réseau multicouches, au contraire de ce qui se passe dans de nombreuses filières de fabrication de réseaux connues ; en effet, dans ces filières, le cuivre y est déposé localement, grâce à une résine qui est ôtée, par la suite, pour déposer et mettre en forme le diélectrique, qui isole les lignes conductrices entre elles. La présente invention permet d'éviter toutes ces étapes.

Un nombre important de polymères permettent de réaliser des réseaux. Leurs propriétés ont été définies plus haut.

L'invention sera à présent décrite de façon plus détaillée à l'aide d'un exemple de mise en oeuvre du procédé conforme à la présente invention ainsi qu'en référence à la figure unique annexée qui représente une ligne d'un premier niveau d'un réseau, vu par la tranche.

L'on comprendra aisément que cet exemple et le dessin annexé sont donnés uniquement à titre d'illustration de l'objet de l'invention et n'ont aucun caractère limitatif.

### EXEMPLE : PROCEDE DE CUIVRAGE CONFORME A L'INVENTION.

1°) Préparation du substrat à métalliser.
   a. préparation du substrat pour le dépôt de dérivé chromé :
      le polymère d'un substrat comprenant une couche de semi-conducteur, tel que du silicium et une couche de polymère tel que défini ci-dessus, est gravé en appliquant une méthode de lift-off telle que décrite dans l'article au nom de P. SANSEAU et al. (*Improved lift-off* *pillar fabrication technique using a PPQ polymer* ; *Proc.* *Sympos. on polymeric materials for electronic packaging* *and high techn. appl. electrochem.,* Soc. Proc., 1987, 88, 17), par application d'une résine et gravage du polymère à partir de SOG (verre déposé à la tournette et recuit).
      Selon cette technique, on obtient un substrat sur lequel deux couches de CrN peuvent être déposées [figure 1 (c) et (d)].
      Dans le cas où la technique du lift-off n'est pas mise en oeuvre, on ne peut déposer qu'une seule couche de CrN [figure 1 (a)].
   b. dépôt du CrN (couche de croissance du cuivre) :
      le substrat présentant une couche de CrN est réalisé à partir d'un substrat obtenu en a., qui est introduit dans une chambre de réaction, dans laquelle se trouve une cible de chrome polarisée (courant continu 100 W).
      Cette chambre de réaction, sous atmosphère contrôlée et à une pression totale de l'ordre de 2 mtorrs (0,266 pascals), comprend en quantités égales de l'argon et de l'azote (rapport 1:1), l'argon étant introduit à un débit de 4 cm³/min.
      La cible de chrome est bombardée par les ions argons, ce qui permet au chrome de se déposer sur le substrat de silicium sous forme de CrN non oxydable ; la durée de la réaction est comprise entre 0,5 min et 4 min pour une épaisseur de CrN < 2000 Å.
2°) Le bain chimique (dépôt *electroless* de cuivre).
   Le bain chimique mis en oeuvre comporte :
   - une source de Cu : sel de sulfate / CuSO₄, 5H₂O,
   - un réducteur : HCHO. L'emploi de ce réducteur impose de maintenir un pH très basique (pH=12,5),
   - le pH est fixé par NaOH,
   - des complexants : l'EDTA en excès (sel disodique d'éthylènediaminetétracide) et le quadrol (N, N, N', N'-tétrakis 2 hydroxypropyléthylènediamine ou THPED). Ils permettent d'éviter tout dépôt spontané en présence du réducteur et la décomposition du bain ; en effet, le cuivre étant un métal peu noble, et les ions Cu²⁺ ayant tendance à précipiter en milieu très basique sous forme de Cu(OH)₂, il est nécessaire de les complexer afin d'éviter tout dépôt spontané en présence du réducteur, une telle réaction conduisant à la destruction de la solution.
   - des additifs, comme NaCN qui stabilise et améliore la qualité du dépôt.

   De manière plus précise, la solution pour le dépôt de cuivre comprend :
   - 83,8 % d'eau désionisée
   - 10 % de complexants (EDTA notamment)
   - 3 % d'additifs (quadrol par exemple)
   - 1,5 % d'un mélange HCHO/CuSO₄ (25 % de Cu/12 % de HCHO)
   - 1,7 % d'un mélange NaOH-NaCN (moins de 1 % de NaCN).
3°) L'opération de dépôt du cuivre par réduction chimique, sur le substrat.
   Le dépôt proprement dit est réalisé à 56°C et permet l'obtention d'une couche de cuivre au niveau des parties de produit chromé accessible, à une vitesse de 2 µm/h.
4°) Le produit obtenu est illustré aux figures 1 (b) (sans lift-off) et 1 (e) (avec lift-off).

Les références suivantes à l'Art antérieur sont incluses dans la demande en instance:
1. *Electroless copper deposition solution*, A. NAKASO, K. YAMANOI, T. OKAMURA, Y. TSURU (HITACHI CHEMICAL COMPANY), Brevet US 4548644 ;
2. *Electroless copper deposition solutions with hypophos**phite reducing agent,* D. R. FERRIER (Mc DERMID INCORPORATION), Brevet US 4325990 ;
3. *Electroless copper baths for copper deposition uses* *ethylene di nitrilo tetra 2 propanol to improve deposit,* M. PAUNOVIC, F. J. NUZZI, Demande de Brevet GB 2135699 ;
4. *Ductile electroless copper,* O. B. DUKEWYCH (SHIPLEY COMPANY INCORPORATION), Brevet US 4695505 ;
5. *Electroless copper plating,* O. B. DUKEWYCH (SHIPLEY), Brevet US 3475186 ;
6. *Passivation of* m*etallic equipment surfaces in electro**less copper deposition processes,* R. J. ZEBLISKY, Brevet US 4391841 ;
7. Composition et procédé pour le dépôt non électrolytique de cuivre sur un substrat avec son procédé de regarnissage et substrat ainsi obtenu, J. DARKEN (OMI INTERNATIONAL CORPORATION US), Brevet FR 2575187 ;
8. *Electroless copper plating solution and process for* *formation of copper film,* K. KONDO, S. AMAKUSA, K. MURAKAWA, K. KOJIMA, J. ISHIDA, J. ISHIKAWA, F. ISHIKAWA, Brevet US 5039338 ;
9. *Electroless copper plating solution and process for* *electrolessly plating copper,* K. KONDO, K. MURAKAWA, K. NOMOTO, N. ISHIDA, J. ISHIKAWA, F. ISHIKAWA, Brevet US 4834796 ;
10. *Electroless* *copper deposition*, F. W. SCHNEBLE, J. O. BAY, J. F. McCORMACK, R. HEIGHTS, R. J. ZEBLISKY, J. D. WILLIAMSON, M. PLACE, Brevet US 3615737 ;
11. *Lustreless Ni/Cu layer deposition on semi-bright* *me**tal by chemical plating from aq. Ni salt solution addi**tionnaly* *containing chloride and copper ions,* J. HACKEROTT, H. FLESCH, Demande de Brevet DD 208994.

Ainsi que cela ressort de ce qui précède, l'invention ne se limite nullement à ceux de ses modes de mise en oeuvre, de réalisation et d'application qui viennent d'être décrits de façon plus explicite ; elle en embrasse au contraire toutes les variantes qui peuvent venir à l'esprit du technicien en la matière, sans s'écarter du cadre, ni de la portée de la présente invention.

## Revendications

**1°)** Procédé de dépôt chimique autocatalytique de cuivre sur une surface ou substrat à métalliser, par réduction chimique d'un sel de cuivre en présence d'agent réducteur et de complexant, caractérisé en ce que ledit substrat à métalliser comprend une couche catalytique, conductrice et non oxydable d'un composé à base de chrome.

**2°)** Procédé selon la revendication 1, caractérisé en ce que la couche catalytique, conductrice et non oxydable de composé à base de chrome, est constituée par du CrN.

**3°)** Procédé selon la revendication 1 ou la revendication 2, caractérisé en ce que le processus de dépôt chimique autocatalytique de cuivre sur ledit substrat, par réduction chimique d'un sulfate de cuivre, est réalisé en présence d'un agent réducteur constitué par du formaldéhyde, à pH très basique, de l'ordre de 12 à 14, et de préférence de l' ordre de 12,5, la proportion de formaldéhyde mise en oeuvre par rapport au sulfate de cuivre étant de l'ordre de 1:2.

**4°)** Procédé selon l'une quelconque des revendications 1 à 3, caractérisé en ce que le processus de dépôt chimique autocatalytique de cuivre sur ledit substrat est réalisé en motifs, dans un polymère non catalytique, qui possède les qualités de diélectrique requises pour un réseau multicouches.

**5°)** Procédé selon la revendication 4, caractérisé en ce que ledit polymère est choisi parmi les polymères qui présentent :
- d'excellentes propriétés diélectriques et une faible constante diélectrique (ε), pour limiter les effets de capacité parasite,
- un faible facteur de dissipation (tg δ), pour pouvoir fonctionner à hautes fréquences sans risque d'échauffement local,
- une aptitude à la gravure plasma,
- une aptitude à servir de barrière à l'humidité (faible reprise d'eau),
- un bon coefficient d'expansion thermique (CTE), pour ne pas créer de déformation mécanique,
- des qualités d'aplanissement,
- une bonne adhérence avec le substrat et le conducteur,
- une grande stabilité thermique (température de transition vitreuse et de dégradation élevée, perte de poids faibles, interfaces...).

**6°)** Procédé selon la revendication 5, caractérisé en ce que ledit polymè r e est un polymère thermostable de type polyphénylquinoxaline (PPQ)

**7°)** Procédé selon l'une quelconque des revendications 1 à 6, caractérisé en ce que le dépôt de cuivre sur le substrat à métalliser est réalisé à des températures de l'ordre de 55°C à 60°C.

**8°)** Procédé de préparation d'un substrat à métalliser, apte à être utilisé directement dans un procédé de dépôt chimique autocatalytique de cuivre selon l'une quelconque des revendications 1 à 7, caractérisé en ce qu'il comprend les étapes suivantes :
(a) pulvérisation cathodique d'une cible de chrome soumise à une polarisation continue, dans une chambre de réaction sous atmosphère contrôlée en azote et à une pression totale comprise entre 0,133 pascals et 0,399 pascals (1-3 mtorrs), avec un plasma constitué d'ions argon ;
(b) obtention de CrN, et
(c) dépôt dudit CrN sur ledit substrat.

**9°)** Procédé selon la revendication 8, caractérisé en ce que la durée de la réaction est comprise entre 0,5 min et 4 min.

**10°)** Procédé selon la revendication 8 ou la revendication 9, caractérisé en ce que l'atmosphère contrôlée en azote est constituée d'argon et d'azote dans un rapport 1:1.

**11°)** Procédé selon l'une quelconque des revendications 8 à 10, caractérisé en ce que le débit d'entrée de l'argon dans la chambre de réaction, est compris entre 2 et 6 cm³/min.

**12°)** Procédé selon l'une quelconque des revendications 8 à 11, caractérisé en ce que la polarisation est mise en oeuvre avec un courant continu ayant une puissance comprise entre 90 et 150 Watts.

**13°)** Procédé selon l'une quelconque des revendications 8 à 11, caractérisé en ce que le dérivé à base de chrome est déposé sur un substrat à base de semiconducteur, de préférence à base de silicium.

**14°)** Substrats à métalliser, caractérisés en ce qu'ils sont constitués d'une couche à base de semiconducteur, de préférence à base de silicium, d'au moins une couche catalytique, conductrice et non oxydable d'un composé à base de chrome et d'un polymère non catalytique, qui possède les qualités de diélectrique requises pour un réseau multicouches.

**15°)** Substrats selon la revendication 14, caractérisés en ce qu'ils comprennent comme polymère non catalytique de la polyphénylquinoxaline (PPQ).

**16°)** Circuits intégrés et réseaux d'interconnexions propres à relier plusieurs circuits intégrés entre eux, caractérisés en ce qu'ils comprennent un substrat à base de dérivé chromé selon la revendication 14 ou la revendication 15, porteur de lignes de cuivre déposées en mettant en oeuvre le procédé selon l'une quelconque des revendications 1 à 7.
